# EUROPÄISCHE PATENTANMELDUNG

(11) **EP 0 269 049 A2**
(43) Veröffentlichungstag der Anmeldung: **01.06.1988**
(21) Anmeldenummer: 87117227.6
(22) Anmeldetag: 23.11.1987
(51) Int. Cl.: C23C 4/18, C23C 28/02, C25D 5/34, C25D 5/54, C23C 18/18

(54) **Verfahren zum Glätten einer Spritzschicht und geglättete Spritzschicht**

(30) Priorität: 24.11.1986 DE 3640083
(71) Anmelder: Plasmainvent AG, 6300 Zug (CH)
(72) Erfinder: Ehlert, Dieter, CH-8473 Ober-Ohringen (CH); Straub, Werner, CH-8477 Oberstammheim (CH)
(74) Vertreter: Hansen, Bernd, Dr.rer.nat.

(57) **Zusammenfassung**

Ein Verfahren zum Glätten einer auf ein Werkstück aus einem Grundmaterial (1) aufgebrachten rauhen Plasmaspritzschicht (2) ist dadurch gekennzeichnet, daß die Spritzschicht (2) mit einer Deckschicht (3) aus einem einebnenden, gut auf der Spritzschicht haftenden Material überzogen wird. Mit einer derart geglätteten Spritzschicht (2), die ebenfalls Gegenstand der Erfindung ist, entfällt ein Abtragen von störendem Rauheitsspritzen der Spritzschicht vor deren Einsatz.

## Beschreibung

Die Erfindung bezieht sich auf ein Verfahren zum Glätten einer auf ein Werkstück aus einem Grundmaterial aufgebrachten rauhen Spritzschicht, insbesondere Plasmaspritzschicht, sowie auf eine derartige geglättete Spritzschicht.

Die thermische Spritztechnik, im besonderen das Plasmaspritzen, bietet die Möglichkeit, eine Vielzahl von verschleißfesten Stoffen, wie Oxide, Karbide, Boride, Nitride in reiner Form oder in Kombination mit metallischen Bindern wie Eisen, Nickel, Kobalt oder deren Legierungen, als sogenannte Cermete auf Maschinenteilen zwecks Standzeit- bzw. Lebensdauerverlängerung aufzubringen. Alle Spritzschichten, auch Plasmaspritzschichten, welche unter Verwendung feinster Spritzpulver produziert wurden, weisen eine mehr oder weniger ausgeprägte Oberflächenrauheit auf, die durch eine scharfkantige Struktur gekennzeichnet ist.

Bei vielen Anwendungen von Spritzschichten als Verschleißschutz sind scharfkantige Oberflächenstrukturen unerwünscht, weil
- Schmutzteilchen sich in der zerklüfteten Oberfläche festsetzen können, die Oberfläche dadurch keine schmutzabweisenden Eigenschaften aufweist und schwer zu reinigen ist;
- im Kontakt mit faserförmigen Stoffen wie Papierfasern, Textilfasern oder daraus gefertigten Produkten wie Papier, textile Gelege oder Gewebe, die mit der rauhen gespritzten Oberfläche in Berührung kommen, Teilchen an dieser haften bleiben und/oder Klumpen bilden können, was den Faserverarbeitungsprozess stören oder die Funktion des durch eine Spritzschicht geschützten Teiles beeinträchtigen kann;
- bei Faserverarbeitungsprozessen die Fasern durch die scharfkantigen Spitzen oder Spritzschicht beschädigt werden können;
- bei Reibvorgängen zwischen Faser bzw. Faserprodukten und Spritzschicht unerwünscht hohe Reibwerte auftreten bzw. die Faserprodukte durch Herausreißen einzelner Fasern beschädigt werden können, weil sich die Fasern an den scharfkantigen Spitzen der Spritzschicht verhaken.

Aus einem oder mehreren der genannten Gründe ist eine Bearbeitung gespritzter Schutzschichten notwendig mit dem Ziel, die scharfkantigen Spitzen der Spritzschicht zu verrunden und den Rauheitswert der Spritzschicht zu senken. Die Bearbeitung kann durch Schleifen, Bürsten, Scheuern, Läppen, Polieren oder ähnliche Prozesse erfolgen, welche mehr oder weniger Material der Spritzschicht abtragen. Bei komplexen Formen werden bevorzugt Scheuer- oder Bürstenprozesse eingesetzt, welche den Nachteil haben, an Kanten, Spitzen oder konvexen Flächen des gespritzten Teiles mehr Material abzutragen als an ebenen oder konkaven Flächen. Dies ist besonders in jenen Fällen mit Nachteilen behaftet, bei welchen die bevorzugt geglätteten Stellen auch im Betrieb stark beansprucht sind und deshalb ja durch die Spritzschicht geschützt werden sollen.

Erfahrungsgemäß ist die Spritzschicht an scharfen Kanten und Spitzen immer dünner als an ebenen Flächen. Durch nachträgliche Bearbeitung zum Zwecke der Oberflächenglättung wird die Spritzschicht gerade an jenen Stellen mit der höchsten Betriebsbeanspruchung und folglich mit dem größten Schutzbedürfnis unnötigerweise zusätzlich geschwächt.

Der Erfindung liegt die Aufgabe zugrunde, ein Verfahren bzw. eine geglättete Spritzschicht der eingangs beschriebenen Art zu schaffen, bei dem die Oberfläche der Spritzschicht geglättet wird, ohne daß die Spritzschicht durch aufwendige, schlecht kontrollierbare und nicht reproduzierbare Bearbeitungsprozesse nachträglich geglättet werden muß. Insbesondere soll die auf ein Werkstück aufgebrachte Plasmaspritzschicht derart eingeebnet werden, daß ihre Rauheitswerte soweit herabgesetzt werden, daß ein Einsatz der Plasmaspritzschichten ohne mechanische Nachbearbeitung wie Schleifen, Polieren, Bürsten, Trovalisieren usw. möglich ist.

Diese Aufgabe wird erfindungsgemäß dadurch gelöst, daß die auf ein Werkstück aufgebrachte rauhe Spritzschicht, insbesondere Plasmaspritzschicht, mit einer Deckschicht aus einem einebnenden, gut auf der Spritzschicht haftenden Material aus der Gruppe Ni, Cu, Fe, Rh, Pd, Au, Ag, Sn, Zn, Cd, Pb, Cr oder deren galvanisch abscheidbare Legierungen in einer Schichtdicke von etwa 5 bis 25 µm überzogen wird.

In der derart geglätteten Oberfläche der rauhen Spritzschicht sind störende Rauheitsspitzen geglättet. Das einebnende Material der Deckschicht derart behandelter Werkstücke wird im Betrieb nach und nach abgetragen, so daß die Spritzschicht an den Rauheitsspitzen allmählich freigelegt wird und ihre Funktion als Verschleißschutz übernehmen kann.

Die Deckschicht muß einwandfrei auf der Spritzschicht haften und darf sich im Betrieb nicht zu rasch abtragen, so daß sich die freigelegten Rauheitsspitzen durch betriebsbedingten Verschleiß auch abzurunden vermögen, ehe sie größten Teils freigelegt sind. Die Spritzschicht muß die an ihre Oberfläche gestellten Anforderungen bezüglich Faden-/Faserfreundlichkeit bzw. Schmutzabweisung erfüllen.

Ein besonderer Vorteil einer erfindungsgemäß behandelten Spritzschicht besteht in einem höheren Korrosionsschutz des Werkstückes durch die Spritzschicht, da die für Spritzschichten charakteristische Porosität von einigen Prozenten durch die einebnende Schicht versiegelt wird, so daß die Gefahr einer Unterkorrosion der Spritzschicht durch penetrierende Chemikalien stark reduziert ist.

Vorteilhaft wird das einebnende Material der Deckschicht durch galvanisches und/oder stromlos chemisches Abscheiden auf der Spritzschicht aufgebracht. Die geglättete Spritzschicht gemäß der Erfindung weist dann eine auf sie aufgebrachte Deckschicht aus einem einebnenden, gut auf der Spritzschicht haftenden Material, wie es vorstehend genannt ist, auf.

Die Deckschicht wird zweckmäßig auf ein Grundamterial aus Fe, Fe-Legieurngen, nichtrostenden Stählen, Leichtmetallen, Buntmetallen oder Kunststoffen aufgebracht.

Im weiteren ist es vorteilhaft, auf die Spritzschicht, d.h. zwischen Spritzschicht und Deckschicht, eine dünne Zwischenschicht galvanisch oder chemisch abzuscheiden, und auf diese die Deckschicht aus einebnendem Material aufzubringen.

Als Material für die Zwischenschicht findet zweckmäßig ein Metall, vorzugsweise Ni oder Cu Verwendung.

Die Erfindung umfaßt außerdem eine geglättete, auf ein Werkstück auf einem Grundmaterial aufgebrachte Spritzschicht, wie sie bei dem vorstehend genannten Verfahren erhalten wird.

Die Erfindung ist im folgenden an Ausführungsbeispielen anhand der Zeichnung näher erläutert. In der Zeichnung zeigen:
Fig. 1 einen Querschnitt durch eine Plasmaspritzschicht,
Fig. 2 einen Querschnitt durch eine mit einer einebnenden Deckschicht versehene Spritzschicht,
Fig. 3 die Oberfläche einer mit einer einebnenden Deckschicht versehenen Spritzschicht nach Freilegung der Spritzschichtspitzen durch betriebsbedingten Materialabtrag im Querschnitt.

Der Querschnitt durch eine Oberfläche eines Werkstückes ist in der Fig. 1 dargestellt. Das Grundmaterial kann Eisen, Eisenlegierungen, Aluminium, Aluminiumlegierungen, Leichtmetalle, nichtrostende Stähle, Buntmetalle und Kunstoffe umfassen. Das fertig bearbeitete Werkstück wird gereinigt und die Oberfläche durch Strahlen aufgerauht. Anschließend wird mit einer im Handel erhältlichen Plasmaspritzanlage eine elektrisch leitende Plasmaspritzschicht aus z.B. Cermet oder Metall aufgebracht. Die Schichtstärken sind von der Geometrie des zu beschichtenden Teiles und vom verwendeten Plasmaspritzpulver abhängig. Die Schichtstärke beträgt im Normalfall 20 bis 300 µm. Die Rauheitswerte der Plasmaspritzschicht 2 liegen je nach Pulvergröße, Schichtstärke und Werkstückgeometrie zwischen 16 µm bis 30 µm (Rauhtiefe Rₜ).

Fig. 2 zeigt einen Querschnitt durch die Oberfläche, nachdem eine Reinigung der Plasmaspritzschicht 2 und anschließend die Aufbringung einer im Handel erhältlichen galvanischen und/oder stromlos chemisch abgeschiedenen Deckschicht 3 aus beispielsweise Ni erfolgt sind. Mit einer Schichtdicke von 5 bis 25 µm erfolgt eine Einebnung der Plasmaspritzschicht 2 um etwa 6 bis 25 µm Rₜ Als galvanisch abgeschiedene Metalle kommen in Frage: Nickel, Kupfer, Eisen, Rhodium, Palladium, Gold, Silber, Zinn, Zink, Cad mium, Blei, Chrom und deren galvanisch abscheidbaren Legierungen.

Elektrisch leitende Spritzschichten können durch galvanische Abscheidung eines geeigneten Metalles überzogen werden. Die Dicke der Spritzschicht richtet sich sowohl nach der Rauhtiefe der Spritzschicht als auch nach der einebnenden Wirkung des galvanisch abgeschiedenen Überzugs.

Elektrisch nichtleitende oder isolierende Spritzschichten können entweder durch außenstromlose Metallabscheidung überzogen und dadurch geglättet werden, vorausgesetzt, daß das abgeschiedene Metall eine genügende einebnende Wirkung hat. Dazu eignen sich u.a. Nickel und Kupfer.

Elektrisch isolierende Spritzschichten wie solche aus oxidischer Keramik, wie sie als Verschleißschutz für Textilmaschinen verwendet werden, werden durch außenstromlose Abscheidung einer dünnen Metallschicht, z.B. aus Nickel, zuerst elektrisch leitend gemacht und anschließend wie elektrisch leitende Spritzschichten galvanisch beschichtet.

In Fig. 3 ist ein Querschnitt durch die Oberfläche dargestellt, nachdem das einebnende Material der Deckschicht 3 im Betrieb allmählich abgetragen worden ist, so daß die Spritzschicht an den Rauhspitzen freigelegt ist und ihre Funktion als Verschleißschutz wieder gewährleistet ist. Dadurch wird erreicht, daß die schwer zu bearbeitende Spritzschicht nicht unter Schichtdickungsverlust und zusätzlichem Arbeitsaufwand abgetragen werden muß, um einen für den Betrieb genügenden, günstigen oder optimalen Oberflächenzustand zu erzielen.

## Patentansprüche

1. Verfahren zum Glätten einer auf ein Werkstück aufgebrachten rauhen Spritzschicht, insbesondere Plasmaspritzschicht, dadurch **gekennzeichnet,** daß die Spritzschicht mit einer Deckschicht aus einem einebnenden, gut auf der Spritzschicht haftenden Material aus der Gruppe Ni, Cu, Fe, Rh, Pd, Au, Ag, Sn, Zn, Cd, Pb, Cr oder deren galvanisch abscheidbare Legierungen in einer Schichtdicke von etwa 5 bis 25 µm überzogen wird.

2. Verfahren nach Anspruch 1, dadurch gekennzeichnet, daß das Material der Deckschicht durch galvanisches und/oder stromlos chemisches Abscheiden auf der Spritzschicht aufgebracht wird.

3. Verfahren nach Anspruch 1 oder 2, dadurch **gekennzeichnet,** daß die Deckschicht auf ein Grundmaterial aus Fe, Fe-Legierungen, nichtrostenden Stählen, Leichtmetallen, Buntmetallen oder Kunststoffen aufgebracht wird.

4. Verfahren nach Anspruch 1, 2 oder 3, dadurch **gekennzeichnet,** daß auf die Spritzschicht eine dünne Zwischenschicht galvanisch oder chemisch abgeschieden und auf diese die Deckschicht aufgebracht wird.

5. Verfahren nach Anspruch 3 oder 4, dadurch **gekennzeichnet,** daß als Material für die Zwischenschicht ein Metall, vorzugsweise Ni oder Cu, verwendet wird.

6. Geglättete, auf ein Werkstück aus einem Grundmaterial aufgebrachte Spritzschicht, insbesondere Plasmaspritzschicht, dadurch **gekennzeichnet,** daß auf die Spritzschicht eine Deckschicht aus einem einebnenden, gut auf der Spritzschicht haftenden Material aus der Gruppe Ni, Cu, Fe, Rh, Pd, Au, Ag, Sn, Zn, Cd, Pb, Cr oder deren galvanisch abscheidbare Legierungen in einer Schichtdicke von etwa 5 bis 25 µm aufgebracht ist.

7. Geglättete Spritzschicht nach Anspruch 6, dadurch **gekennzeichnet,** daß zwischen Spritzschicht und Deckschicht eine dünne Zwischenschicht aufgebracht ist.

8. Geglättete Spritzschicht nach Anspruch 7, dadurch **gekennzeichnet,** daß die Zwischenschicht aus Ni oder Cu besteht.
